# EUROPÄISCHE PATENTSCHRIFT

(11) **EP 1 301 655 B1**
(45) Veröffentlichungstag und Bekanntmachung des Hinweises auf die Patenterteilung: **26.05.2004**
(21) Anmeldenummer: 01971759.4
(22) Anmeldetag: 09.07.2001
(51) Int. Cl.: C25D 3/22, C25D 3/56

(54) **VERFAHREN ZUR ELEKTROLYTISCHEN VERZINKUNG AUS ALKANSULFONSÄUREHALTIGEN ELEKTROLYTEN**
A METHOD FOR ELECTROLYTIC GALVANISING USING ELECTROLYTES CONTAINING ALKANE SULPHONIC ACID
PROCEDE DE ZINGAGE ELECTROLYTIQUE A PARTIR D'ELECTROLYTES RENFERMANT DE L'ACIDE ALKYLSULFONIQUE

(30) Priorität: 10.07.2000 DE 10033433
(43) Veröffentlichungstag der Anmeldung: 16.04.2003
(73) Patentinhaber: BASF AKTIENGESELLSCHAFT, 67056 Ludwigshafen (DE)
(72) Erfinder: BRODT, Gregor, 64646 Heppenheim (DE); HAAS, Jens, 54424 Gielert (DE); HESSE, Werner, 67283 Obrigheim (DE); JÄGER, Hans-Ulrich, 67434 Neustadt (DE)
(74) Vertreter: Isenbruck, Günter, Dr.
(86) Internationale Anmeldenummer: PCT/EP2001/007876
(87) Internationale Veröffentlichungsnummer: WO 2002/004713

(56) Entgegenhaltungen:
- EP-A- 0 786 539
- GB-A- 2 188 334
- US-A- 4 100 040
- DATABASE WPI Section Ch, Week 200102 Derwent Publications Ltd., London, GB; Class E19, AN 2000-373859 XP002201567 & JP 11 200088 A (MOON S S), 27. Juli 1999 (1999-07-27)

## Beschreibung

Die Erfindung betrifft ein Verfahren zur elektrolytischen Beschichtung von Metallen mit Zink oder einer Zink-Legierung, eine Elektrolytzusammensetzung für eine elektrolytische Beschichtung von Stahl oder Eisen mit Zink oder Zink-Legierungen sowie die Verwendung von Additiven zur Verbesserung der Oberflächenrauhigkeit und Vermeidung des dendritischen Kantenwachstums bei der elektrolytischen Beschichtung von Metallen mit Zink oder einer Zink-Legierung.

Zink-Überzüge bieten einen sehr guten Schutz gegenüber atmosphärischen Einflüssen und werden zum Schutz von Metallen vor Korrosion eingesetzt. Das Verzinken von Metallen, insbesondere von Eisen oder Stahl, wird in großem Maßstab angewandt, z.B. für die Automobilbranche. Daneben werden auch Drähte, z.B. für die Elektronikindustrie, Bänder und Rohre in großem Maßstab verzinkt.

Oftmals erfolgt eine galvanische Verzinkung der entsprechenden Werkstücke, da diese gegenüber anderen Verzinkungs-Verfahren wie Feuerverzinken, Sheradisieren, Spritzverfahren, Vorteile hat:
a) beliebige Wahl der Dicke der Zink-Schicht;
b) keine Bildung von spröden, intermetallischen Verbindungen an der Grenzschicht Eisen/Zink;
c) geringer Energiebedarf;
d) keine Veränderung der Werkstücke durch Hitzeeinfluß;
e) kein Abfall an Hartzink oder Zink-Asche;
f) saubereres Arbeiten, da bei relativ niedrigen Temperaturen zwischen Raumtemperatur und etwa 70 °C verzinkt wird und keine gesundheitsschädigenden Dämpfe frei werden;
g) gleichmäßigere Zink-Überzüge.

Die galvanische Verzinkung kann sowohl in sauren als auch in alkalischen oder alkalischcyanidischen Elektrolyten erfolgen. Cyanidische Zink-Elektrolyte liefern glatte, feinkristalline Niederschläge. Die Streufähigkeit ist in diesen Bädern sehr gut, die Stromausbeute jedoch schlecht, das heißt, es kann nur bei relativ geringen Stromdichten elektrolysiert werden. Die Stromdichte ist jedoch proportional zur Beschichtungsgeschwindigkeit. Daher ist es aus ökonomischen Gründen wünschenswert, bei möglichst hohen Stromdichten zu elektroysieren und so eine möglichst schnelle Zink-Abscheidung zu erhalten.

Im Bereich der kontinuierlichen Bandverzinkung, z.B. für die Automobilindustrie, und der Verzinkung von Drähten, Bändern und Rohren werden bevorzugt saure Elektrolyte eingesetzt, da infolge der Anwendbarkeit hoher Stromdichten bis 200 A/dm² bei ausreichender Bewegung des Elektrolyten und einer fast 100%igen Stromausbeute eine schnelle Zinkabscheidung möglich ist. Üblicherweise werden Elektrolyte eingesetzt, die auf Chlorid oder Sulfat basieren.

Die hohen Stromdichten führen jedoch zu zahlreichen Problemen bei der elektrolytischen Verzinkung. So sind eine erhöhte Kantenrauhigkeit der verzinkten Werkstücke aufgrund von Dendritwachstum und "Verbrennungen" der Kanten zu beobachten. Während der Verzinkung oder bei einer anschließenden Nachbehandlung der Werkstücke abgebrochene Zinkdendrite schädigen auch die übrige verzinkte Fläche. Des weiteren kommt es durch die hohen Stromdichten zu einer erhöhten Rauhigkeit der gesamten Zinkschicht, die unter anderem Probleme bei dem Aufbringen weiterer Schichten nach sich ziehen kann und auch zu einer schlechteren Abstoßung von Öl oder anderen Schmiermitteln führen kann, die bei einer Formung der verzinkten Werkstücke, z.B. in der Automobilindustrie, eingesetzt werden. Schließlich ist das Kornwachstum der Zink-Schicht bei hohen Stromdichten schwierig zu kontrollieren.

Trotz aller Nachteile sind hohe Stromdichten bei der elektrolytischen Verzinkung aufgrund der hohen Beschichtungsgeschwindigkeit wünschenswert.

Aus dem Stand der Technik sind zahlreiche Verfahren bekannt, die Lösungsmöglichkeiten der bei hohen Stromdichten auftretenden Probleme bei der elektrolytischen Verzinkung vorschlagen.

US 4,207,150 offenbart wäßrige cyanidfreie Elektrolyte zur elektrolytischen Verzinkung, die ein wasserlösliches Zinksalz enthalten und in denen ein quartäres Butylnicotinat-Salz als glanzbildendes und streuverbesserndes Additiv eingesetzt wird. Daneben werden bevorzugt zusätzlich Polyether als Glanzbildner und Methansulfonsäure und deren Salze als Streuverbesserer eingesetzt. Die Vorteile der eingesetzten Additive können bei pH-Werten von 2 bis 7,5 beobachtet werden.

US 5,616,232 betrifft ein Verfahren zur elektrolytischen Abscheidung von Zink-Chrom-Legierungen in einem sauren Elektrolyten. Als Additive werden Polyethylenoxyphenol-Derivate eingesetzt, die die Abscheidung der Zink-Chrom-Legierung fördern.

EP-A 0 727 512 betrifft die elektrolytische Abscheidung von Zink bei hohen Stromdichten. Dabei wird ein Elektrolyt eingesetzt, enthaltend Zinksulfat in einem wäßrigen, sauren Elektrolysebad. In diesem Elektrolysebad sind die Dendritbildung und "Verbrennung" der Kanten des Werkstücks und die Rauhigkeit der Zink-Oberfläche verringert und die Korngröße wird kontrolliert. Als Additive werden dem Elektrolyten hochmolekulare Polyoxyalkylenglycole als Kornverfeinerer in Kombination mit sulfonierten Kondensationsprodukten von Naphthalin und Formaldehyd als antidendritischen Reagenzien zugefügt.

EP-A 0 807 697 betrifft Elektrolyten für eine galvanische Abscheidung von Zink bei hohen Stromdichten und einem pH-Wert von 2 bis 5, die die üblichen Probleme, die bei diesen Stromdichten auftreten, verringern sollen. Diese Elektrolyte bestehen im wesentlichen aus einem. Zink-Salz, ausgewählt aus Zinksulfat und/oder einem Zink-Organosulfonat, sowie einem Polyoxyalkylenglycol mit niedrigem Molekulargewicht, basierend auf Alkylenoxiden mit 2 bis 4 Kohlenstoffatomen, einem aromatischen Sulfonat und einem die Leitfähigkeit erhöhenden Salz, bevorzugt ein Kaliumsalz.

EP-A 0 786 539 betrifft ebenfalls Elektrolyte für eine galvanische Abscheidung von Zink bei hohen Stromdichten, die die üblichen Probleme, die bei diesen Stromdichten auftreten, verringern sollen. Dabei wird ein Elektrolyt basierend auf Methansulfonsäure und einem wasserlöslichen Zink-Organosulfonat eingesetzt. Bei einem pH Wert von > 2,5 wird auf den Einsatz zusätzlicher Additive verzichtet, während bei einem pH-Wert von 1,5 bis 2,5 zusätzlich ein Additiv erforderlich ist. Dieses Additiv ist ein Polyoxyalkylenglycolhomooder -copolymer, basierend auf Alkylenoxiden mit 2 bis 4 Kohlenstoffatomen. Des weiteren können in den Elektrolyten gemäß dieser Anmeldung zusätzlich gegebenenfalls wasserlösliche Boroxidverbindungen, Lignin-Verbindungen und/oder ein sulfoniertes Kondensationsprodukt von Naphthalin und Formaldehyd enthalten sein.

In "Zinc-Based Steel Coating Systems: Production and Performance"; edited by F.E. Goodwin, The Minerals, Metals & Materials Society, 1998, Seiten 293 bis 301, sind die Vorteile von Zink-Methansulfonsäure-Elektrolyten gegenüber klassischen Zink-Sulfat-Elektrolyten dargestellt. Feinkörnige Zink-Oberflächen werden allerdings nur bei Einsatz eines Kornverfeinerers erhalten, der die Mikrostruktur und Orientierung der abgeschiedenen Zink-Oberfläche veränderte. Angaben zu dem eingesetzten Komverfeinerer werden nicht gemacht.

Somit ist nach wie vor ein geeignetes Elektrolytsystem zur Abscheidung von Zink oder Zink-Legierungen bei hohen Stromdichten (Hochgeschwindigkeitsabscheidung) wünschenswert, das die Nachteile bei der Hochgeschwindigkeitsabscheidung auf einfache Weise in einem breiten pH-Bereich und Stromdichtebereich verringert oder ganz vermeidet

Aufgabe der vorliegenden Erfindung ist die Bereitstellung eines Verfahrens zur elektrolytischen Abscheidung von Zink oder Zink-Legierungen bei hohen Stromdichten, das die im Stand der Technik auftretenden Nachteile wie erhöhte Kantenrauhigkeit der verzinkten Werkstücke aufgrund von Dendritwachstum und "Verbrennungen" der Kanten, erhöhte Rauhigkeit der gesamten Zinkschicht und Probleme bei der Kontrolle des Komwachstums der Zink-Schicht vermindert bzw. vermeidet.

Diese Aufgabe wird durch das Verfahren gemäß Anspruch 1 zur elektrolytischen Beschichtung von Metallen mit Zink oder einer Zink-Legierung, wobei matte Oberflächen erhalten werden, gelöst.

Der erfindungsgemäße Einsatz der genannten Additive führt zu einer deutlichen Verminderung der bei der elektrolytischen Abscheidung von Zink oder Zink-Legierungen bei hohen Stromdichten auftretenden Nachteile, insbesondere zu einer Verbesserung der Oberflächenrauhigkeit und des dendritischen Kantenwachstums.

Im allgemeinen werden als zu verzinkende Metalle Eisen oder Eisen enthaltende Metalle, insbesondere Stahl, eingesetzt.

Mit dem erfindungsgemäßen Verfahren ist auch die Abscheidung von Zink-Legierungen durch Zusatz von entsprechenden Metallsalzen zum Elektrolyten möglich. Beispiele für geeignete Metallsalze sind Chrom- und Nickelsalze, die bevorzugt in Form ihrer Sulfate und/oder Alkansulfonate eingesetzt werden.

In einer bevorzugten Ausführungsform des erfindungsgemäßen Verfahrens enthält der Elektrolyt eine Alkansulfonsäure.

Dabei sind unter Alkansulfonsäuren im Sinne der vorliegenden Erfindung aliphatische Sulfonsäuren zu verstehen. Diese können an ihrem aliphatischen Rest gegebenenfalls mit funktionellen Gruppen oder Heteroatomen, z.B. Hydroxygruppen, substituiert sein. Bevorzugt werden Alkansulfonsäuren der allgemeinen Formeln

R-SO₃H oder HO-R'-SO₃H

eingesetzt.

Darin ist R ein Kohlenwasserstoffrest, der verzweigt oder unverzweigt sein kann, mit 1 bis 12 Kohlenstoffatomen, bevorzugt mit 1 bis 6 Kohlenstoffatomen, besonders bevorzugt ein unverzweigter Kohlenwasserstoffrest mit 1 bis 3 Kohlenstoffatomen, ganz besonders bevorzugt mit 1 Kohlenstoffatom, also Methansulfonsäure.

R' ist ein Kohlenwasserstoffrest, der verzweigt oder unverzweigt sein kann, mit 2 bis 12 Kohlenstoffatomen, bevorzugt mit 2 bis 6 Kohlenstoffatomen, besonders bevorzugt ein unverzweigter Kohlenwasserstoffrest mit 2 bis 4 Kohlenstoffatomen, wobei die Hydroxygruppe und die Sulfonsäuregruppe an beliebige Kohlenstoffatome gebunden sein können, mit der Einschränkung, daß sie nicht an dasselbe Kohlenstoffatom gebunden sind.

Ganz besonders bevorzugt wird Methansulfonsäure erfindungsgemäß als Alkansulfonsäure eingesetzt.

Die eingesetzte Alkansulfonsäure, insbesondere Methansulfonsäure, ermöglicht eine gute Leitfähigkeit des Elektrolyten, hohe mögliche Stromdichten und eine sehr gute Streuung bei der Abscheidung von Zink oder Zink-Legierungen.

In einer bevorzugten Ausführungsform des erfindungsgemäßen Verfahrens enthält der Elektrolyt entweder als einzige Säure eine Alkansulfonsäure oder ein Gemisch aus Schwefelsäure und Alkansulfonsäure. Bevorzugt enthält der Elektrolyt 10 bis 100 Gew.-Teile einer Alkansulfonsäure und 90 bis 0 Gew.-Teile Schwefelsäure, wobei die Summe aus Alkansulfonsäure und Schwefelsäure 100 Gew.-Teile beträgt und eine Konzentration von 0 bis 5 Gew.-%, bevorzugt 0,5 bis 3 Gew.-%, des Elektrolyten ausmacht. Besonders bevorzugt enthält der Elektrolyt 10 bis 90 Gew.-Teile einer Alkansulfonsäure und 90 bis 10 Gew.-Teile Schwefelsäure, ganz besonders bevorzugt sind 20 bis 80 Gew.-Teile einer Alkansulfonsäure und 80 bis 20 Gew.-Teile Schwefelsäure. Der Einsatz von Alkansulfonsäure als einzige Säure im Elektrolyten ist jedoch ebenfalls möglich.

Die in dem erfindungsgemäßen Verfahren eingesetzten Elektrolyte sind in einem breiten pH-Bereich von im allgemeinen <0,5 bis 5 einsetzbar. Bevorzugt wird das erfindungsgemäße Verfahren bei pH-Werten von etwa 2,7 bis 4, besonders bevorzugt von 3 bis 3,5 durchgeführt. Auch bei niedrigen pH-Werten ist dabei eine optimale Oberflächenrauhigkeit und kein oder nur wenig dendritisches Kantenwachstum zu beobachten.

In einer bevorzugten Ausführungsfbnn des erfindungsgemäßen Verfahrens enthält der Elektrolyt mindestens ein Alkansulfonat des Zinks. Dabei ist es auch möglich, ein Gemisch aus einem Alkansulfonat des Zinks und Zinksulfat einzusetzen. Durch das Einsetzen von löslichen Anoden kann das Zinksalz oder das Zink-Legierungssalz während der Elektrolyse nachgebildet werden.

Unter Alkansulfonaten im Sinne der vorliegenden Erfindung sind aliphatische Sulfonate zu verstehen. Diese können an ihrem aliphatischen Rest gegebenenfalls mit funktionellen Gruppen oder Heteroatomen, z.B. Hydroxygruppen substituiert sein. Bevorzugt werden Alkansulfonate der allgemeinen Formeln

R-SO₃- oder HO-R'-SO₃'

eingesetzt.

Darin ist R ein Kohlenwasserstoffrest, der verzweigt oder unverzweigt sein kann, mit 1 bis 12 Kohlenstoffatomen, bevorzugt mit 1 bis 6 Kohlenstoffatomen, besonders bevorzugt ein unverzweigter Kohlenwasserstoffrest mit 1 bis 3 Kohlenstoffatomen, ganz besonders bevorzugt mit 1 Kohlenstoffatom, also Methansulfonat

R' ist ein Kohlenwasserstoffrest, der verzweigt oder unverzweigt sein kann, mit 2 bis 12 Kohlenstoffatomen, bevorzugt mit 2 bis 6 Kohlenstoffatomen, besonders bevorzugt ein unverzweigter Kohlenwasserstoffrest mit 2 bis 4 Kohlenstoffatomen, wobei die Hydroxygruppe und die Sulfonatgruppe an beliebige Kohlenstoffatome gebunden sein können, mit der Einschränkung, daß sie nicht an dasselbe Kohlenstoffatom gebunden sind.

Ganz besonders bevorzugt wird Zink-Methansulfonat in dem erfindungsgemäßen Verfahren eingesetzt.

Das Zinksalz, ausgewählt aus Zinksulfat und/oder einem Alkansulfonat, bevorzugt Methansulfonat, liegt im allgemeinen in einer Menge von >5 g/l bis zur Sättigungskonzentration des entsprechenden Zinksalzes (oder Gemisches) in dem entsprechenden Elektrolyten vor. Bevorzugt wird das entsprechende Zinksalz (oder Gemisch) in einer Menge von 10 bis 250 g/l, bevorzugt 30 bis 250 g/l, besonders bevorzugt 50 bis 150 g/l, ganz besonders bevorzugt 75 bis 100 g/l, basierend auf dem Gewicht des Zinks, berechnet als g Zn²⁺ pro Liter Elektrolyt eingesetzt.

Das erfindungsgemäße Verfahren eignet sich insbesondere für eine elektrolytische Abscheidung von Zink bei hohen Stromdichten, also für eine Hochgeschwindigkeitsabscheidung von Zink, bevorzugt für die kontinuierliche Verzinkung.

Im allgemeinen eignet sich das erfindungsgemäße Verfahren für einen Stromdichtebereich von 10 bis 500 A/dm², bevorzugt 20 bis 400 A/dm², besonders bevorzugt 20 bis 300 A/dm². Die angewandten Stromdichten sind dabei unter anderem abhängig von dem Einsatzgebiet.

In einem typischen Verfahren zur elektrolytischen Bandverzinkung von Stahl, z.B. für die Automobilindustrie, erfolgt eine kontinuierliche Beschichtung bei einer Stromdichte von 50 bis 250 A/dm², wobei eine Zink-Oberfläche mit einer Dicke von 6 bis 10 µm erhalten wird. Dabei wird der zu beschichtende Stahl über leitfähige Rollen geführt. Benachbart zu diesen Rollen werden im allgemeinen Zink-Anoden in das Elektrolysebad getaucht, es können aber auch unlösliche Anoden verwendet werden.

Die Beschichtung von Rohren erfolgt im allgemeinen bei Stromdichten von 10 bis 75 A/dm², und es wird eine Schichtdicke der Zink-Oberfläche von 0,2 bis 20 µm erhalten. Dabei wird im allgemeinen das Werkstück kontinuierlich durch das Elektrolysebad geführt.

Die Drahtbeschichtung wird im allgemeinen ähnlich wie die Beschichtung von Rohren durchgeführt. Die Stromdichte beträgt im allgemeinen 10 bis 100 A/dm² und die Schichtdicke der Zink-Oberfläche 10 bis 100 µm.

Die Hochgeschwindigkeitsabscheidung von Zink wird im allgemeinen bei Temperaturen von Raumtemperatur (25°C) bis 75°C, bevorzugt von 40 bis 70°C, durchgeführt.

Die in dem erfindungsgemäßen Verfahren eingesetzten Additive zur Verbesserung der Oberflächenrauhigkeit und Vermeidung des dendritischen Kantenwachstums sind ausgewählt aus Stickstoff enthaltenden oberflächenaktiven Verbindungen, die ionisch oder nicht ionisch sein können, Schwefel enthaltenden anionischen oberflächenaktiven Verbindungen sowie oberflächenaktiven Verbindungen, ausgehend von multifunktionalen Alkoholen mit mindestens drei Hydroxygruppen.

Diese oberflächenaktiven Verbindungen sind sowohl für den Einsatz in Elektrolyten enthaltend Schwefelsäure als einzige Säure in dem Elektrolyten geeignet, als auch für den Einsatz in alkansulfonsäurehaltigen, bevorzugt methansulfonsäurehaltigen, Elektrolyten sowie für den Einsatz in Elektrolyten enthaltend eine Alkansulfonsäure, bevorzugt Methansulfonsäure, als einzige Säure. Bevorzugt werden die Additive in Elektrolyten eingesetzt, die eine Alkansulfonsäure enthalten, entweder im Gemisch mit Schwefelsäure oder als einzige Säure.

Die erfindungsgemäß eingesetzten oberflächenaktiven Verbindungen können einzeln oder als Gemisch zweier oder mehrerer oberflächenaktiver Verbindungen eingesetzt werden. Daneben können in dem Elektrolyten noch weitere üblicherweise eingesetzte Zusätze wie Leitsalze eingesetzt werden. Es werden jedoch bereits ohne den Zusatz weiterer üblicher Zusätze sehr gute Zink=Oberflächen, insbesondere bezüglich der Oberflächenrauhigkeit der Zink-Oberfläche und des dendritischen Kantenwachstums, erhalten, wenn Alkansufonsäure eingesetzt wird.

Die erfindungsgemäß eingesetzten oberflächenaktiven Verbindungen zeichnen sich neben den positiven Einflüssen insbesondere auf die Oberflächenrauhigkeit der Zink-Oberfläche und auf das dendritische Kantenwachstum des weiteren dadurch aus, daß sie lediglich eine geringe Schaumneigung haben. Diese Eigenschaft ist für die großtechnische Durchführung der elektrolytischen Verzinkung von großer Bedeutung.

Durch die erfindungsgemäß eingesetzten oberflächenaktiven Verbindungen kann eine optimale Oberflächenrauhigkeit (Rₐ) von im allgemeinen 0,3 bis 3 µm, bevorzugt 1 bis 2 µm, eingestellt werden. Es werden gleichmäßig dicke, gut haftende Zink-Schichten erhalten. Die Schichtdicke der mit dem erfindungsgemäßen Verfahren erhaltenen Zink-Oberflächen ist je nach gewünschtem Einsatzzweck variabel. Übliche Schichtdicken sind im allgemeinen 0,1 bis 100 µm, bevorzugt 1 bis 20 µm, besonders bevorzugt 5 bis 10 µm. Die zu erzeugenden Schichtdicken sind dabei abhängig vom Einsatzgebiet, wobei die besonders bevorzugte Ausführungsform für die kontinuierliche Bandverzinkung gilt.

Die erfindungsgemäß eingesetzten Additive werden in einer Menge von 0,1 bis 20 g/l, bevorzugt von 0,5 bis 10 g/l, besonders bevorzugt von 1 bis 6 g/l eingesetzt.

In einer bevorzugten Ausführungsform des erfindungsgemäßen Verfahrens sind die als Additive eingesetzten Stickstoff enthaltenden oberflächenaktiven Verbindungen, die ionisch (wobei auch der Sickstoff selbst quarternisiert sein kann) oder nicht ionisch sein können ausgewählt aus Polyethyleniminen und Umsetzungsprodukten von Aminen mit Epichlorhydrin.

Die Polyethylenimine können sowohl hochmolekular als auch niedermolekular sein, mit mittleren Molekulargewichten von 400 bis 1000000, wobei die niedermolekularen Polyethylenimine mit mittleren Molekulargewichten von 600 bis 5000 bevorzugt sind. Sie werden im allgemeinen nach üblichen Methoden hergestellt. Insbesondere die Polyethylenimine werden bevorzugt in Elektrolyten, enthaltend eine Alkansulfonsäure, bevorzugt Methansulfonsäure, eingesetzt. Geeignete Polyethylenimine sind die Typen Lugalvan® G 15000 sowie Lugalvan® G 20 und Lugalvan® G 35.

Die Umsetzungsprodukte von Aminen mit Epichlorhydrin werden besonders bevorzugt in dem erfindungsgemäßen Verfahren eingesetzt. Geeignete Amine sind heterocyclische Amine, insbesondere heterocyclische 5-Ringe wie Pyrrol, Pyrazol und Imidazol, Amine, die mit aliphatischen Resten, oder gegebenenfalls mit Wasserstoff (bei Einsatz primärer oder sekundärer Amine) substituiert sind, wobei die aliphatischen Reste gleich oder verschieden, verzweigt oder unverzweigt, gesättigt oder ungesättigt sein können und durch weitere Heteroatome substituiert sein können. Bevorzugt werden aliphatische Reste mit 1 bis 8 Kohlenstoffatomen, besonders bevorzugt mit 1 bis 5 Kohlenstoffatomen eingesetzt. Besonders bevorzugt sind Dimethylaminopropylamin und Imidazol. Ganz besonders bevorzugt werden als Additive die Umsetzungsprodukte von Imidazol mit Epichlorhydrin eingesetzt. Die Umsetzungsprodukte mit Epichlorhydrin können nach ihrer Umsetzung mit geeigneten Vernetzern vernetzt werden. Unter diesen Additiven sind die Produkte, die bei einer 0,3:1- bis 1:0,3 Gew.-%-Umsetzung, bevorzugt bei einer 0,5:1- bis 1:0,5 Gew.-%-Umsetzung von Imidazol und Epichlorhydrin erhalten werden, besonders bevorzugt. Des weiteren sind Umsetzungsprodukte von Dimethylaminopropylamin mit Epichlorhydrin bevorzugt, die insbesondere nach der Umsetzung z.B. mit Bisdichlorethanether vemetzt werden. Diese Umsetzungsprodukte aus einem Amin mit Epichlorhydrin bewirken bereits als einzige Additive in dem in dem erfindungsgemäßen Verfahren eingesetzten Elektrolyten eine Verbesserung der Oberflächenrauhigkeit und eine Verringerung bzw. Vermeidung des dendritischen Kantenwachstums. Geeignete komerziell erhältliche Produkte sind die Typen Lugalvan® IZE 2 und Lugalvan® IZE 3 der BASF AG sowie MIRAPOL® WT von Rhodia.

Bevorzugte, als Additive eingesetzte Schwefel enthaltende anionische oberflächenaktive Verbindungen sind ausgewählt aus Sulfaten, bevorzugt Ethersulfaten oder Alkylsulfaten mit mindestens 5 Kohlenstoffatomen, z.B. Ethyl-hexyl-sulfat (z.B. Lutensit® TC-EHS der BASF AG), Sulfonaten, bevorzugt Umsetzungsprodukten des Propansultons (z. B. die Ralufon®-Typen von Raschig), sowie Isethionaten (z.B. Lutensit® A-IS der BASF AG).

Bevorzugt eingesetzte Ethersulfate sind C₅- bis C₁₂-Phenolpolyglycolethersulfate sowie Fettalkoholpolyglycolethersulfate. Besonders bevorzugt sind die Natriumsalze von Octylphenolpolyglycolethersulfat, Nonylphenolpolyglycolethersulfat und Fettalkoholpolyglycolethersulfat, die unter den Handelsnamen Emulphor® OPS 25, Emulphor® NPS 25 und Emulphor® FAS 30 der BASF AG erhältlich sind.

Bevorzugt eingesetzte Umsetzungsprodukte des Propansultons sind Sulfopropylether mit 6 bis 20 Kohlenstoffatomen in der Alkylkette oder einer Arylgruppe, die mit einem Alkylrest mit 6 bis 15 Kohlenstoffatomen alkyliert sein kann. Diese Sulfopropylether können des weiteren 3 bis 20 Ethylenoxideinheiten aufweisen. Besonders bevorzugt werden Sulfopropylether der Ralufon® Typen von Raschig eingesetzt, insbesondere Ralufon® F, Ralufon® N, Ralufon® NAPE 14 bis 90, Ralufon® EA 15 bis 90. Diese Additive werden bevorzugt in alkansulfonsäurehaltigen Elektrolyten eingesetzt.

Geeignete Vorrichtungen und Elektroden zur elektrolytischen Verzinkung mit dem erfindungsgemäßen Verfahren sind im allgemeinen abhängig von dem jeweiligen Einsatzgebiet (z.B. Rohr-, Band-, Drahtverzinkung). Grundsätzlich kann das erfindungsgemäße Verfahren in allen üblichen Vorrichtungen und mit allen üblichen Elektroden durchgeführt werden.

Ein weiterer Gegenstand der vorliegenden Erfindung ist eine Elektrolytzusammensetzung für eine elektrolytische Beschichtung von Metallen mit Zink oder Zink-Legierungen, enthaltend ein Zinksalz und gegebenenfalls weitere Metallsalze, eine Säure ausgewählt aus Schwefelsäure oder einer Alkansulfonsäure oder einem Gemisch der beiden Säuren und mindestens ein Additiv ausgewählt aus Stickstoff enthaltenden oberflächenaktiven Verbindungen, die ionisch oder nicht ionisch sein können, Schwefel enthaltenden anionischen oberflächenaktiven Verbindungen sowie oberflächenaktiven Verbindungen, ausgehend von multifunktionalen Alkoholen mit mindestens drei Hydroxygruppen.

Diese Elektrolytzusammensetzung eignet sich insbesondere für die Hochgeschwindigkeitsabscheidung von Zink oder Zink-Legierungen auf Metallen, die bei hohen Stromdichten erfolgt. Bei einem Einsatz dieser erfindungsgemäßen Elektrolytzusammensetzung können die aus dem Stand der Technik bekannten Nachteile der Hochgeschwindigkeitsabscheidung, insbesondere eine hohe Oberflächenrauhigkeit und das dendritische Kantenwachstum, verringert bzw. vermieden werden. Geeignete Metalle, Elektrolysebedingungen, Säuren und Zinksalze sind bereits vorstehend genannt.

Bevorzugt wird eine Elektrolytzusammensetzung eingesetzt, enthaltend Additive ausgewählt aus Polyethyleniminen und Umsetzungsprodukten von Aminen mit Epichlorhydrin, Sulfaten, bevorzugt Ethersulfaten oder Alkylsulfaten mit mindestens 5 Kohlenstoffatomen, z.B. Ethyl-hexyl-sulfat, Sulfonaten, bevorzugt Umsetzungsprodukten des Propansultons, und Isethionaten.

Ein weiterer Gegenstand der vorliegenden Erfindung ist die Verwendung von Verbindungen ausgewählt aus Stickstoff enthaltenden oberflächenaktiven Verbindungen, die ionisch oder nicht ionisch sein können, Schwefel enthaltenden anionischen oberflächenaktiven Verbindungen sowie oberflächenaktiven Verbindungen, ausgehend von multifunktionalen Alkoholen mit mindestens drei Hydroxygruppen als Additive zur Verbesserung der Oberflächenrauhigkeit und Vermeidung des dendritischen Kantenwachstums bei der elektrolytischen Beschichtung von Metallen mit Zink oder einer Zink-Legierung in einem alkansulfonsäurehaltigen Elektrolyten. Geeignete Metalle, Elektrolysebedingungen, Zinksalze und bevorzugt eingesetzte Additive sind bereits vorstehend genannt.

Die diese Additive enthaltenden Elektrolytzusammensetzungen werden insbesondere bei der elektrolytischen kontinuierlichen Hochgeschwindigkeitsabscheidung von Zink oder Zink-Legierungen auf Metallen enthaltend Eisen, insbesondere auf Stahl, verwendet. Bevorzugte Einsatzgebiete sind die Bandverzinkung, z.B. für die Herstellung ein- oder zweiseitig verzinkter Stahlbleche für die Autoindustrie, die Herstellung verzinkter Stahlrohre und Bänder sowie die Herstellung verzinkter Drähte.

Die nachfolgenden Beispiele erläutern die Erfindung zusätzlich.

### Beispiele

Um den Einfluß von Elektrolytsäure und Additiven auf die Qualität der abgeschiedenen Zinkschichten hinsichtlich Dendritwachstum, Kantenverbrennung, Rauhigkeiten, Schichtaufbau usw. zu untersuchen, wurden Versuche in der sogenannten Hull-Zelle durchgeführt. Dabei kann die Abscheidung in einem weiten Stromdichtebereich beurteilt werden. Des weiteren wurden Versuche durchgeführt, um die Schaumbildung der Elektrolyte zu untersuchen, sowie Versuche mit starker Relativbewegung von Elektrolyt und Blech zueinander, um mögliche Stromdichten bei einer Hochgeschwindigkeitsabscheidung auszuloten.

Als Zinksalze wurden Zinksulfat und Zinkmethansulfonat eingesetzt, wobei letzteres durch Umsetzung von Zinkcarbonat mit Methansulfonsäure erhalten wurde. Alle Versuche wurden bei 55 °C durchgeführt, die Abscheidezeit betrug 84 s, die mittlere Stromdichte 20 A/dm², wodurch im Kantenbereich des zu beschichtenden Bleches Stromdichten von >100 A/dm² vorlagen.

### Beispiel 1

a) Vergleichsversuch
   Ein Elektrolyt mit 396 g/l ZnSO₄ x 7 H₂O und 25 g/l H₂SO₄ (100 %) wurde angesetzt. Der pH-Wert wurde mittels NaOH auf 1,1 eingestellt. Dieser Grundelektrolyt wurde, wie oben beschrieben, zur Zinkabscheidung auf einem Stahlblech mit den Maßen 10 x 7 cm benutzt.
b) erfindungsgemäßer Versuch
   Ein gleichartiger Elektrolyt, jedoch mit zusätzlich 2 g/l Lugalvan® IZE 2, wurde unter gleichen Bedingungen eingesetzt.

In Fig. 1 ist das Dendritwachstum in einem Elektrolyten gemäß Beispiel 1
a) ohne Additiv;
b) mit Zusatz von Lugalvan® IZE 2
zu erkennen.

In Fig. 2 ist die Streuung sowie die Neigung zur Anbrennung in einem Elektrolyten gemäß Beispiel 1
a) ohne Additiv;
b) mit Zusatz von Lugalvan® IZE 2
zu erkennen.

In den Schliffbildern in Fig. 3 ist die Gleichmäßigkeit der Zinkschichten (Oberflächenrauhigkeit) in einem Elektrolyten gemäß Beispiel 1
a) ohne Additiv;
b) mit Zusatz von Lugalvan® IZE 2
zu erkennen.

Wie in den anliegenden Figuren zu erkennen ist, bewirkt der Zusatz von Lugalvan® IZE 2 ein drastisch verringertes Dendritwachstum, eine bessere Streuung und eine deutlich gleichmäßigere und geschlossene Zinkschicht selbst im hohen Stromdichtebereich, wo die Schichtdicke ca. 40 µm betrug.

### Beispiel 2

a) Vergleichsversuch
   Ein Elektrolyt mit 396 g/l ZnSO₄ x 7 H₂O und 17,5 g/l H₂SO₄ (100 %) und 7,5 g/l Methansulfonsäure (100 %) wurde angesetzt. Der pH-Wert wurde mittels NaOH auf 1,1 eingestellt. Dieser Grundelektrolyt wurde, wie oben beschrieben, zur Zinkabscheidung auf einem Stahlblech mit den Maßen 10 x 7 cm benutzt.
b) erfindungsgemäßer Versuch
   Ein gleichartiger Elektrolyt, jedoch mit zusätzlich 2 g/l Lugalvan® IZE 3, wurde unter gleichen Bedingungen eingesetzt.

In Fig. 4 ist das Dendritwachstum in einem Elektrolyten gemäß Beispiel 2
a) ohne Additiv;
b) mit Zusatz von Lugalvan® IZE 3
zu erkennen.

In Fig. 5 ist die Streuung sowie die Neigung zur Anbrennung in einem Elektrolyten gemäß Beispiel 2
a) ohne Additiv;
b) mit Zusatz von Lugalvan® IZE 3
zu erkennen.

In den Schliffbildern in Fig. 6 ist die Gleichmäßigkeit der Zinkschichten (Oberflächenrauhigkeit) in einem Elektrolyten gemäß Beispiel 2
a) ohne Additiv;
b) mit Zusatz von Lugalvan® IZE 3
zu erkennen.

Wie in den anliegenden Figuren zu erkennen ist, ist in Beispiel 2 im Vergleich zu Beispiel 1 bereits ohne Zusatz eine bessere Streuung und eine geringere Kantenverbrennung. Der Zusatz von Lugalvan® IZE 3 vermeidet wirkungsvoll das dendritische Wachtum und verbessert die Streuung weiter. Wie aus den Schliffbildern in Fig. 6 hervorgeht, ist im mittleren Stromdichtebereich eine etwa 7 µm dicke Zinkschicht erhalten worden, die mit dem Additiv gleichmäßig und glatt erscheint (Fig. 6a), während ohne Zusatz eine unebene Schicht erhalten wird, die teilweise Poren bis zum Stahlsubstrat aufweist (Fig. 6b).

### Beispiel 3

a) Vergleichsversuch
   Ein Elektrolyt mit 75 g/l Zn²⁺ als Zinkmethansulfonat (aus Zinkcarbonat und Methansulfonsäure hergestellt) wurde angesetzt. Der pH-Wert wurde auf 3 eingestellt. Wie in den Beispielen 1 und 2 wurde ein derartiger Elektrolyt zur Zinkabscheidung benutzt.
b) erfindungsgemäßer Versuch
   Ein gleichartiger Elektrolyt, jedoch mit zusätzlich 2 g/l Lugalvan® IZE 2, wurde unter gleichen Bedingungen eingesetzt.

In Fig. 7 ist das Dendritwachstum in einem Elektrolyten gemäß Beispiel 3
a) ohne Additiv;
b) mit Zusatz von Lugalvan® IZE 2
zu erkennen.

In Fig. 8 ist die Streuung sowie die Neigung zur Anbrennung in einem Elektrolyten gemäß Beispiel 3
a) ohne Additiv;
b) mit Zusatz von Lugalvan® IZE 2
zu erkennen.

In den Schliffbildern in Fig. 9 ist die Gleichmäßigkeit der Zinkschichten (Oberflächenrauhigkeit) in einem Elektrolyten gemäß Beispiel 3
a) ohne Additiv;
b) mit Zusatz von Lugalvan® IZE 2
zu erkennen.

Wie aus den anliegenden Figuren zu erkennen, ist die Streuung selbst mit dem Elektrolyt ohne Zusatz schon sehr gut, allerdings wird ein Additiv zur Vermeidung des dendritischen Wachstums (siehe Fig. 7) benötigt. An den Schliffbildern (Fig. 9) erkennt man weiterhin, daß der Zusatz eine deutliche Reduzierung der Rauhigkeit der ca. 8 µm dicken Schicht bewirkt.

### Beispiel 4

Der Grundelektrolyt aus Beispiel 1 wurde mit 2 g/l Lugalvan® G20 versetzt. Es wurden vergleichbare Ergebnisse wie in Beispiel 1 bei einem Zusatz von Lugalvan® IZE 3 erhalten.

In Fig. 10 ist das Dendritwachstum in einem Elektrolyten gemäß Beispiel 1 mit Zusatz von Lugalvan® G20 zu erkennen.

In Fig. 11 ist die Streuung sowie die Neigung zur Anbrennung in einem Elektrolyten gemäß Beispiel 1 mit Zusatz von Lugalvan® G20 zu erkennen.

### Beispiel 5

Der Grundelektrolyt aus Beispiel 2 wurde mit 2 g/l Mirapol® WT versetzt. Es wurden vergleichbare Ergebnisse wie in Beispiel 2 bei einem Zusatz von Lugalvan® IZE 3 erhalten.

In Fig. 12 ist das Dendritwachstum in einem Elektrolyten gemäß Beispiel 2 mit Zusatz von Mirapol® WT zu erkennen.

In Fig. 13 ist die Streuung sowie die Neigung zur Anbrennung in einem Elektrolyten gemäß Beispiel 2 mit Zusatz von Mirapol@ WT zu erkennen.

### Beispiel 6

Der Grundelektrolyt aus Beispiel 3 wurde mit 4 g/l ethoxyliertem Sorbitol (24 Ethylenoxideinheiten) versetzt. Es wurden vergleichbare Ergebnisse wie mit dem Zusatz von Lugalvan® IZE 2 in Beispiel 3 erhalten. Die Anbrennung und das Dendritwachstum waren sehr gering und die Streuung sehr gut.

In Fig. 14 ist das Dendritwachstum in einem Elektrolyten gemäß Beispiel 3 mit Zusatz von ethoxyliertem Sorbitol zu erkennen.

In Fig. 15 ist die Streuung sowie die Neigung zur Anbrennung in einem Elektrolyten gemäß Beispiel 3 mit Zusatz von ethoxyliertem Sorbitol zu erkennen.

### Beispiel 7

Der Grundelektrolyt aus Beispiel 3 wurde mit 4 g/l Lutensit® A-IS (Isethionat) versetzt. Die Anbrennung war sehr gering und das Dendritwachstum mäßig und die Abscheidung sehr gleichmäßig.

In Fig. 16 ist das Dendritwachstum in einem Elektrolyten gemäß Beispiel 3 mit Zusatz von Lutensit® A-IS zu erkennen.

In Fig. 17 ist die Streuung sowie die Neigung zur Anbrennung in einem Elektrolyten gemäß Beispiel 3 mit Zusatz von Lutensit® A-IS zu erkennen.

### Beispiel 8

Der Grundelektrolyt aus Beispiel 3 wurde mit 2 g/l Lugalvan® IZE 2 und 4g/l Lutensit® TC-EHS versetzt. Es wurden vergleichbare Ergebnisse wie mit dem Zusatz von Lugalvan® IZE 2 erhalten. Die Anbrennung war im Vergleich zu Lugalvan® IZE 2 allein geringer, und es war kein Dendritwachstum zu erkennen, die Streuung war sehr gut und die Abscheidung sehr gleichmäßig.

In Fig. 18 ist das Dendritwachstum in einem Elektrolyten gemäß Beispiel 3 mit Zusatz von Lugalvan® IZE 2 und Lutensit® TC-EHS zu erkennen.

In Fig. 19 ist die Streuung sowie die Neigung zur Anbrennung in einem Elektrolyten gemäß Beispiel 3 mit Zusatz von Lugalvan® IZE 2 und Lutensit® TC-EHS zu erkennen.

## Patentansprüche

1. Verfahren zur elektrolytischen Beschichtung von Metallen mit Zink oder einer Zink-Legierung bei einer Stromdichte von 10 bis 400 A/dm², wobei matte Oberflächen erhalten werden, durch Abscheidung von Zink aus einer Elektrolytlösung enthaltend ein Zinksalz, ausgewählt aus Zinksulfat oder einem Alkansulfonat des Zinks oder Gemischen davon, und gegebenenfalls weitere Metallsalze, eine Säure ausgewählt aus Schwefelsäure oder einer Alkansulfonsäure oder einem Gemisch der beiden Säuren und mindestens ein Additiv zur Verbesserung der Oberflächenrauhigkeit und Vermeidung des dendritischen Kantenwachstums ausgewählt aus Polyethyleniminen, Umsetzungsprodukten von Aminen mit Epichlorhydrin, Alkylsulfaten mit mindestens 5 Kohlenstoffatomen, Sulfonaten und Isethionaten.

2. Verfahren nach Anspruch 1, **dadurch gekennzeichnet, daß** ein Elektrolyt enthaltend Methansulfonsäure eingesetzt wird.

3. Verfahren nach Anspruch 1 oder 2, **dadurch gekennzeichnet, daß** das Verfahren bei einem pH-Wert von 0,5 bis 5 durchgeführt wird.

4. Verfahren nach Anspruch 3, **dadurch gekennzeichnet, daß** das Verfahren bei einem pH-Wert von 2,7 bis 4 durchgeführt wird.

5. Verfahren nach einem der Ansprüche 1 bis 4, **dadurch gekennzeichnet, daß** als Zinksalz das Methansulfonat des Zinks eingesetzt wird.

6. Verfahren nach einem der Ansprüche 1 bis 5, **dadurch gekennzeichnet, daß** das Zinksalz in einer Menge von 30 bis 250 g/l, berechnet als Zink, eingesetzt wird.

7. Verfahren nach einem der Ansprüche 1 bis 6, **dadurch gekennzeichnet, daß** die elektrolytische Beschichtung bei einer Stromdichte von 20 bis 300 A/dm² erfolgt.

8. Verfahren nach einem der Ansprüche 1 bis 7, **dadurch gekennzeichnet, daß** das Umsetzungsprodukt von Aminen mit Epichlorhydrin ein 0,3 : 1- bis 1 : 0,3-Gew.-% Umsetzungsprodukt aus einem sekundären Amin und Epichlorhydrin ist.

9. Verfahren nach einem der Ansprüche 1 bis 6, **dadurch gekennzeichnet, daß** das Alkylsulfat mit mindestens 5 Kohlenstoffatomen Ethyl-hexyl-sulfat ist und das Sulfonat ein Umsetzungsprodukt des Propansultons ist.

10. Elektrolytzusammensetzung für eine elektrolytische Beschichtung von Metallen mit Zink oder Zink-Legierungen, enthaltend ein Zinksalz und gegebenenfalls weitere Metallsalze, eine Säure ausgewählt aus Schwefelsäure oder einer Alkansulfonsaure oder einem Gemisch der beiden Säuren und mindestens ein Additiv ausgewählt aus Polyethyleniminen, Umsetzungsprodukten von Aminen mit a) Epichlorhydrin, Alkylsulfaten mit mindestens 5 Kohlenstoffatomen, b) Sülfonaten und c) Isethionaten.

11. Elektrolytzusammensetzung nach Anspruch 10, **dadurch gekennzeichnet, daß** Additive ausgewählt aus 0,3 : 1 bis 1 : 0,3 Gew.-% Umsetzungsprodukten aus einem sekundären Amin und Epichlorhydrin, Ethyl-hexyl-sulfat und Umsetzungsprodukten des Propansultons eingesetzt werden.

12. Verwendung von Verbindungen ausgewählt aus Polyethyleniminen, Umsetzungsprodukten von Aminen mit Epichlorhydrin, Alkylsulfaten mit mindestens 5 Kohlenstroffatomen, Sulfonaten und Isethionaten als Additive zur Verbesserung der Oberflächenrauhigkeit und Vermeidung des dendritischen Kantenwachstums bei der elektrolytischen Beschichtung von Metallen mit Zink oder einer Zink-Legierung in einem allcansulfonsäurehaltigen Elektrolyten bei einer Stromdichte von 10 bis 400 A/dm².

## Claims

1. A process for the electrolytic coating of metals with zinc or a zinc alloy at a current density of from 10 to 400 A/dm² in which matt surfaces are obtained, by deposition of zinc from an electrolyte solution comprising a zinc salt selected from zinc sulfate or an alkanesulfonate of zinc or mixtures thereof, and, if desired, further metal salts, an acid selected from sulfuric acid or an alkanesulfonic acid or a mixture of the two acids, and at least one additive for improving the surface roughness and preventing dendritic edge growth, selected from polyethleneimines, products of the reaction of amines with epichlorohydrin, alkyl sulfates having at least 5 carbon atoms, sulfonates and isethionates.

2. A process as claimed in claim 1, wherein an electrolyte comprising methanesulfonic acid is employed.

3. A process as claimed in claim 1 or 2, wherein the process is carried out at a pH of from 0.5 to 5.

4. A process as claimed in claim 3, wherein the process is carried out at a pH of from 2.7 to 4.

5. A process as claimed in one of claims 1 to 4, wherein the zinc salt employed is the methanesulfonate of zinc.

6. A process as claimed in one of claims 1 to 5, wherein the zinc salt is employed in an amount of from 30 to 250 g/l, calculated as zinc.

7. A process as claimed in one of claims 1 to 6, wherein the electrolytic coating is carried out at a current density of from 20 to 300 A/dm².

8. A process as claimed in one of Claims 1 to 7, wherein the product of the reaction of amines with epichlorohydrin is a 0.3:1 to 1:0.3% by weight product of the reaction of a secondary amine and epichlorohydrin.

9. A process as claimed in one of Claims 1 to 6, wherein the alkyl sulfate having at least 5 carbon atoms is ethylhexyl sulfate, and the sulfonate is a product of the reaction of propanesultone.

10. An electrolyte composition for electrolytic coating of metals with zinc or zinc alloys, comprising a zinc salt and, if desired, further metal salts, an acid selected from sulfuric acid or an alkanesulfonic acid or a mixture of the two acids, and at least one additive selected from polyethyleneimines, products of the reaction of amines with a) epichlorohydrin, alkyl sulfates having at least 5 carbon atoms, b) sulfonates and c) isethionates.

11. An electrolyte composition as claimed in claim 10, wherein use is made of additives selected from 0.3:1 to 1:0.3% by weight products of the reaction of a secondary amine and epichlorohydrin, ethylhexyl sulfate and products of the reaction of propanesultone.

12. The use of compounds selected from polyethleneimines, products of the reaction of amines with epichlorohydrin, alkyl sulfates having at least 5 carbon atoms, sulfonates and isethionates as additives for improving the surface roughness and preventing dendritic edge growth in the electrolytic coating of metals with zinc or a zinc alloy in an alkanesulfonic acid-containing electrolyte at a current density of from 10 to 400 A/dm².

## Revendications

1. Procédé pour le revêtement électrolytique de métaux avec du zinc ou un alliage de zinc à une densité de courant de 10 à 400 A/dm², dans lequel on obtient des surfaces lisses, par précipitation de zinc à partir d'une solution d'électrolyte contenant un sel de zinc, choisi parmi le sulfate de zinc ou un alcanesulfonate de zinc ou des mélanges de ceux-ci, et éventuellement d'autres sels métalliques, un acide choisi parmi l'acide sulfurique ou un acide alcanesulfonique ou un mélange des deux acides et au moins un additif pour améliorer la rugosité de surface et pour éviter la croissance d'arêtes dendritiques, choisi parmi les polyéthylèneimines, les produits de réaction d'amines avec de l'épichlorhydrine, les alkylsulfates ayant au moins 5 atomes de carbone, les sulfonates et les iséthionates.

2. Procédé selon la revendication 1, **caractérisé par le fait qu'**on utilise un électrolyte contenant de l'acide méthanesulfonique.

3. Procédé selon la revendication 1 ou 2, **caractérisé par le fait que** le procédé est conduit à un pH de 0,5 à 5.

4. Procédé selon la revendication 3, **caractérisé par le fait que** le procédé est conduit à un pH de 2,7 à 4.

5. Procédé selon l'une des revendications 1 à 4, **caractérisé par le fait qu'**on utilise comme sel de zinc le méthanesulfonate de zinc.

6. Procédé selon l'une des revendications 1 à 5, **caractérisé par le fait que** le sel de zinc est utilisé en une quantité de 30 à 250 g/l, calculé en tant que zinc.

7. Procédé selon l'une des revendications 1 à 6, **caractérisé par le fait que** le revêtement électrolytique s'effectue à une densité de courant de 20 à 300 A/dm².

8. Procédé selon l'une des revendications 1 à 7, **caractérisé par le fait que** le produit de réaction d'amines avec de l'épichlorhydrine est un produit de réaction de 0,3 : 1 à 1 : 0,3 % en poids d'une amine secondaire avec l'épichlorhydrine.

9. Procédé selon l'une des revendications 1 à 6, **caractérisé par le fait que** l'alkylsulfate est l'éthyl-hexyl-sulfate ayant au moins 5 atomes de carbone et le sulfonate est un produit de réaction de la propanesultone.

10. Composition d'électrolyte pour un revêtement électrolytique de métaux avec du zinc ou des alliages de zinc, contenant un sel de zinc et éventuellement d'autres sels métalliques, un acide choisi parmi l'acide sulfurique ou un acide alcanesulfonique ou un mélange des deux acides et au moins un additif choisi parmi les polyéthylèneimines, les produits de réaction d'amines avec a) l'épichlorhydrine, les alkylsulfates ayant au moins 5 atomes de carbone, b) les sulfonates et c) les iséthionates.

11. Composition d'électrolyte selon la revendication 10, **caractérisée par le fait qu'**on utilise des additifs choisis parmi les produits de réaction de 0,3 : 1 à 1 : 0,3 % en poids d'une amine secondaire et d'épichlorhydrine, de l'éthylhexyl-sulfate et des produits de réaction de propanesultone.

12. Utilisation de composés choisis parmi les polyéthylèneimines, les produits de réaction d'amines avec l'épichlorhydrine, les alkylsulfates ayant au moins 5 atomes de carbone, les sulfonates et les iséthionates comme additifs pour améliorer la rugosité de surface et éviter la croissance d'arêtes dendritiques lors du revêtement électrolytique de métaux avec du zinc ou un alliage de zinc dans un électrolyte contenant de l'acide alcanesulfonique à une densité de courant de 10 à 400 A/dm².
